# EUROPÄISCHE PATENTSCHRIFT

(11) **EP 0 083 920 B1**
(45) Veröffentlichungstag und Bekanntmachung des Hinweises auf die Patenterteilung: **12.11.1986**
(21) Anmeldenummer: 83100005.4
(22) Anmeldetag: 03.01.1983
(51) Int. Cl.: B22D 11/10, C21B 7/00, C21B 7/06

(54) **Verfahren zum Giessen von Stählen mit höheren Aluminiumgehalten auf Knüppelstranggiessanlagen**
Method of casting steels with higher aluminium standards by continuous billet casting plants
Procédé pour la coulée d'aciers à teneurs en aluminium relativement élevées dans des installations de coulée continue de billettes

(30) Priorität: 08.01.1982 CH 107/82
(43) Veröffentlichungstag der Anmeldung: 20.07.1983
(73) Patentinhaber: VON ROLL AG, 4563 Gerlafingen (CH)
(72) Erfinder: Reiber, Dietfried, CH-4563 Gerlafingen (CH); Längauer, Klaus, CH-4563 Gerlafingen (CH)
(74) Vertreter: EGLI-EUROPEAN PATENT ATTORNEYS

## Beschreibung

Die Erfindung betrifft ein Verfahren zum Vergiessen von Stählen mit über 0,02 Gew.% metallischem Aluminium auf Knüppelstranggiessanlagen mit freilaufenden, kalibrierten Tundishdüsen.

Es ist bekannt, dass Stähle mit Gehalten an metallischem Aluminium über 0,02 % an Knüppelstranggiessanlagen Schwierigkeiten beim Giessen bereiten, wenn das Aluminium bereits in der Giesspfanne zulegiert wird (alle %-Angaben sind Gewichtsprozente).

Der Grund dafür ist, dass die im Stahl suspendierten, nichtflüssigen Aluminiumoxydverbindungen sich beim Giessen an der Wandung der Tundishdüsen ansetzen und diese in kurzer Zeit vollständig zusetzen, so dass der Giessvorgang unterbrochen wird.

Zur Herstellung von Feinkornstählen auf Aluminium-Basis wird das Einspulen von Aluminiumdraht in die Stranggiesskokille praktiziert. Diese Methode bringt unbefriedigende Ergebnisse, da die Aluminiumverteilung im Stranggussknüppel ungleichmässig ist und schlechte Strangoberflächen durch Aluminiumoxydnester entstehen.

Es ist weiter bekannt, dass Aluminiumoxydverbindungen bei der Behandlung der flüssigen Schmelze mit Legierungen und/oder Schlacken der Metalle Calcium und Magnesium modifiziert werden können. Zur Erhöhung des Ausbringens dieser Metalle erfolgt die Zugabe zweckmässigerweise durch Einblasen in die Giesspfanne mittels Tauchlanze. Als Trägergas wird normalerweise Argon verwendet. Bei einer pfannenmetallurgischen Behandlung ist est üblich, die Schmelze in der Pfanne vor weiterer Oxydation zu schützen, z. B. durch Schutzgas, Vakuum, besonderen Pfannendeckel, Schlackenfreihalten, besondere Schlackenzusammensetzungen, Pfannenzustellungen aus Feuerfeststoffen mit niedrigem Sauerstoffpotential.

Eine aus DE-B-25 27 156 bekannte Methode zur Verhinderung des Zusetzens von Tauchausgüssen, wie sie üblicherweise bei Vorblock- und Brammenstranggiessanlagen verwendet werden, besteht im « Ueberblasen der Schmelze mit Kalziumbehandlungsmittein. Beim Ueberblasen werden Aluminiumoxydverbindungen grösstentiels zu Calciumoxyd reduziert, das sich angeblich vollständig abscheiden soll.

Es werden aber auch noch Calcium-Aluminiumverbindungen mit hohen Calciumoxydgehalten gefunden, die bei Tauchausgüssen anscheinend keine Schwierigkeiten bereiten. Diese Einschlüsse sind infolge ihres hohen CaO-Gehaltes nichtflüssig.

Die vorgenannte Methode des « Ueberblasens erbringt bei Knüppelstranggiessanlagen nichtreproduzierbare Ergebnisse, da bereits geringe Anteile nichtflüssiger Aluminiumoxydverbindungen das Zusetzen der freilaufenden, kalibrierten Tundishdüsen bewirken.

Der Erfindung liegt die Aufgabe zugrunde, die Ca-Menge so zu dosieren, dass beim Giessen von Stählen mit höheren Gehalten an metallischem Aluminium auf Knüppelstranggiessanlagen nur flüssige Aluminiumoxydverbindungen auftreten.

Zur Lösung dieser Aufgabe wird bei einem gattungsgemäBen Verfahren gemäss der Erfindung vorgeschlagen, dass in Abhängigkeit vom C-Gehalt im Bereich von 0,8-0,1 Gew.% die 0,04- bis 2,0-fache Menge Aluminium in die Pfanne zugegeben wird und anschliessend Calcium-Legierungen in einer auf reines Calcium bezogenen 0,05- bis 1,2-facher Menge in die Pfanne eingegeben werden. Die Eingabe des Calciums erfolgt beispielsweise durch Einblasen.

Dies bedeutet, dass das Legieren von Aluminium in der Giesspfanne vor dem Einblasen von Ca-Mg-Legierungen und/oder deren Schlacken so auf die Stahlzusammensetzung abgestimmt wird, dass durch die Behandlung der Schmelze mit diesen Einblasstoffen mit Sicherheit nur flüssige Calcium/Magnesium-Aluminiumoxydverbindungen vorliegen und Gehalte von über 0,02 % metallischem Aluminium in der Schmelze legiert bleiben.

Aus dem bekannten Zweistoffsystem CaO-AI₂0₃ ist ersichtlich, bei welchen Einschlusszusammensetzungen auch für Giesstemperaturen des Stahles im Tundish von z. B. 1 480 °C bis 1 580 °C die Einschlüsse noch in flüssiger Form vorliegen.

Für die Effektivität der Behandlung ist es gemäss der Erfindung von Wichtigkeit, dass die Schmelze nicht überblasen wird, sondern dass die Menge der eingeblasenen Feststoffe genau auf die Stahlzusammensetzung vor der Einblasbehandlung abgestimmt wird, insbesondere auf den Sauerstoffgehalt (Kohlenstoffgehalt). Es empfiehlt sich, nach der AI-Zugabe und vor Einblasen den freien Sauerstoffgehalt der Schmelze in der Pfanne zu bestimmen ; liegt dieser höher als 15 ppm, ist weiteres Aluminium (pro ppm 0₂ 3,0 ppm Al) zuzugeben.

### Beispiel 1

### Qualität Ck 45, Chargen Nr. 49797

Proben :
Fertiganalyse : % C 0,42 % Si 0,22 % Mn 0,40 % P 0,021 % S 0,005 % Almet 0,033
%C = 0,42 =168 kg C
AI-Zugabe bei Abstich : 24 kg = ₀,6 kg/t
Faktor AI-Zugabe = 0.142 · 168 = ₂4
freier Sauerstoffgehalt vor Einblasen : 11,1 ppm
Feststoff eingeblasen : 100 kg CaSi = 30 kg Ca = 0,75 kg Ca/t
Faktor Ca-Zugabe = 0,178 · 168 = 30
freier Sauerstoffgehalt nach Einblasen : 2,76 ppm

### Beispiel 2

### Qualität : IE 1013 Chg. Nr. 54203

Proben :
Fertiganalyse : % C 0,38 % Si 0,24 % Mn 1,20 % P 0,012 % S 0,004 4 % Almet 0,053
AI-Zugabe bei Abstich : 45 kg = 1,125 kg/t
freier Sauerstoffgehalt vor Einblasen : 12,75 ppm
Feststoff eingeblasen : 120 kg CaSi = 0,9 kg Ca/t
freier Sauerstoffgehalt nach Einblasen : 2,62 ppm
%C=30≅120 kg C

Es ist weiter zu beachten, dass die in der Giesspfanne in flüssiger Form vorliegenden Einschlussverbindungen sich beim Giessprozess nicht wieder in einen nichtflüssigen Zustand verändern.

Erfindungsgemäss wird die Zusammensetzung der Einschlussverbindungen Calciumoxyd-Aluminiumoxyd so gesteuert, dass - wenn keine definierten Reinheitsgradanforderungen vorliegen - ein grosser Teil der bekannten Feinkornstähle ohne Reoxydationsschutz zwischen Giesspfanne und Tundish vergossen werden kann.

Ueberraschenderweise hat es sich gezeigt, dass bei kleineren Tundishen mit drei oder weniger Ausgüssen die Grenze für das Giessen ohne Giessstrahlschutz zwischen Pfanne und Tundish bei 0,03 % metallischem Aluminium liegt. Liegen höhere Gehalte vor, ist zur Vermeidung der Reoxydation von Aluminium ein Giessstrahlschutz zwischen Pfanne und Tundish erforderlich.

Bei Tundishgrössen für vier und mehr Stränge liegt diese Grenze bereits bei 0,020 % Al. Es kann dann zweckmässig sein, zusätzlich den Tundish luftdicht mittels Deckel abzuschliessen und vor dem Angiessen mittels Inertgasen wie z. B. Stickstoff oder Argon sauerstofffrei zu halten.

Der Reoxydationsschutz kann aus einem bekannten Schattenrohr bestehen.

Es werden zusätzlich synthetische Schlacken mit niedrigem Oxydationspotential, z. B. CaO mit etwa 30 % Al₂O₃-Anteil, zum Abdecken der Stahloberfläche im Tundish verwendet.

## Patentansprüche

1. Verfahren zum Vergiessen von Stählen mit über 0,02 Gew.% metallischem Aluminium auf Knüppelstranggiessanlagen mit freilaufenden, kalibrierten Tundishdüsen, dadurch gekennzeichnet, dass in Abhängigkeit vom C-Gehalt im Bereich von 0,8-0,1 Gew.% die 0,04- bis 2,0-fache Menge Aluminium in die Pfanne zugegeben wird und anschliessend Calcium-Legierungen in einer auf reines Calcium bezogenen 0,05- bis 1,2-fachen Menge in die Pfanne eingegeben werden.

2. Verfahren nach Anspruch 1, dadurch gekennzeichnet, dass zusätzlich ein Gemisch von 50 % CaO und 50 % Al₂O₃ eingeblasen wird.

3. Verfahren nach Anspruch 1 oder 2, dadurch gekennzeichnet, dass in Abhängigkeit von der Höhe des Gehaltes an metallischem Aluminium und der Grösse des Tundishes ein Reoxydationsschutz zwischen Pfanne und Tundish zur Vermeidung der Aluminiumoxydation verwendet wird.

4. Verfahren nach Anspruch 3, dadurch gekennzeichnet, dass bei kleineren Tundishen mit drei oder weniger Ausgüssen und bei Al-Gehalten > 0,03 Gew.% ein Reoxydationsschutz angewendet wird.

5. Verfahren nach Anspruch 4, dadurch gekennzeichnet, dass bei grösseren Tundishen mit mehr als drei Ausgüssen und bei Al-Gehalten > 0,02 Gew.% ein Reoxydationsschutz angewendet wird.

6. Verfahren nach einem der Ansprüche 3, 4 oder 5, dadurch gekennzeichnet, dass der Tundish mit synthetischen Schlacken mit niedrigem Oxydationspotential abgedeckt wird.

7. Verfahren nach Anspruch 6, dadurch gekennzeichnet, dass die synthetischen Schlacken aus einer Mischung aus CaO und etwa 30 % A1₂0₃ bestehen.

## Claims

1. Method of casting steels with more than 0.02 weight percent metallic aluminium by continuous billet casting plants with freewheeling, calibrated tundish jets, characterized in that from 0.8 to 0.1 weight percent aluminium is added to the ladle, dependent on the C-content, in an amount from 0.04 to 2.0 of the aluminium content, and that thereafter calcium alloys in an amount of 0.05 to 1.2 times the amount in the ladle, based on pure calcium, is added to the ladle.

2. Method according to claim 1, characterized in that, in addition, a mixture of 50 % CaO and 50 % AI₂0₃ is blown in.

3. Method according to claim 1 or 2, characterized in that, dependent on the content of metallic aluminium and the size of the tundish, a reoxydation protection is used between the ladle and the tundish, to prevent an aluminium oxydation.

4. Method according to claim 3, characterized in that in the case of smaller tundishes with three of less outlets and with Al-contents > 0.03 weight percent a reoxydation protection is being used.

5. Method according to claim 4, characterized in that, in the case of larger tundishes with more than three outlets and with AI-contents > 0.02 weight percent, a reoxydation protection is being used.

6. Method according to one of the claims 3, 4 or 5, characterized in that the tundish is covered by synthetic slag with low potential oxydation.

7. Method according to claim 6, characterized in that the synthetic slag consists of a mixture of CaO and about 30 % AI₂0₃.

## Revendications

1. Procédé de coulée d'aciers contenant plus de 0,02 % en poids d'aluminium métallique dans des installations de coulée continue de billettes comportant des tuyères de cuves réfractaires calibrées, libres, caractérisé en ce que pour une teneur en C de l'ordre de 0,8-0,1 % en poids, on ajoute dans la poche de coulée une quantité d'aluminium 0,04 à 2,0 fois plus élevé puis on introduit dans la poche de coulée des alliages de calcium dans une quantité, rapportée au calcium pur, de 0,05 à 1,2 fois supérieure.

2. Procédé suivant la revendication 1, caractérisé en ce que l'on souffle, en outre, un mélange de 50 % de CaO et de 50 % de AI_{Z}O₃.

3. Procédé suivant les revendications 1 ou 2, caractérisé en ce que suivant la teneur en aluminium métallique et la grandeur de la cuve réfractaire, on utilise une protection contre la réoxydation entre la poche de coulée et la cuve réfractaire pour éviter l'oxydation de l'aluminium.

4. Procédé suivant la revendication 3, caractérisé en ce que dans le cas de cuves réfractaires assez petites, avec trois busettes de coulée ou moins et pour des teneurs en AI supérieures à 0,03 % en poids, on utilise une protection contre la réoxydation.

5. Procédé suivant la revendication 4, caractérisé en ce que dans le cas de cuves réfractaires d'assez grandes dimensions comportant plus de 3 busettes de coulée et pour des teneurs en AI supérieures à 0,02 % en poids, on utilise une protection contre la réoxydation.

6. Procédé suivant l'une des revendications 3, 4 ou 5, caractérisé en ce que la cuve réfractaire est recouverte de laitiers synthétiques ayant un faible potentiel d'oxydation.

7. Procédé suivant la revendication 6, caractérisé en ce que les laitiers synthétiques se composent d'un mélange de CaO et d'environ 30 % d'Al₂O₃.
